# EUROPÄISCHE PATENTSCHRIFT

(11) **EP 0 163 004 B1**
(45) Veröffentlichungstag und Bekanntmachung des Hinweises auf die Patenterteilung: **07.01.1988**
(21) Anmeldenummer: 85101524.8
(22) Anmeldetag: 13.02.1985
(51) Int. Cl.: H01C 7/00, H01C 17/06, H01B 1/16

(54) **Elektrische Widerstandszusammensetzung und Verfahren zur Herstellung der Widerstandselemente**
Electrical-resistance composition and method of making electrical-resistance elements
Compositions de résistance électrique et procédé pour la fabrication de tels éléments de résistance

(30) Priorität: 30.05.1984 US 615204
(43) Veröffentlichungstag der Anmeldung: 04.12.1985
(73) Patentinhaber: W.C. Heraeus GmbH, D-63450 Hanau (DE)
(72) Erfinder: Hankey, Dana L. Dr., Exton Pennsylvania 19341 (US)
(74) Vertreter: Heinen, Gerhard, Dr.

(56) Entgegenhaltungen:
- EP-A- 0 064 700
- DE-B- 1 471 445
- DE-B- 1 903 561
- DE-C- 2 115 814
- GB-A- 2 050 327
- US-A- 3 324 049
- US-A- 3 932 315

## Beschreibung

Die vorliegende Erfindung betrifft Zusammensetzungen zur Herstellung elektrischer Widerstandselemente und Verfahren zur Herstellung der Widerstandselemente.

Elektrische Widerstandselemente, die aus bestimmten Zusammensetzungen hergestellt sind, sind besonders nützlich zur Erzeugung von Mikrominiatur-Schaltkreisen für die elektronische Industrie, wobei die elektronischen Elemente (oder Pasten) im Siebdruckverfahren auf Substrate gedruckt werden.

Das US-Patent 3 304 199 beschreibt ein elektrisches Widerstandselement, das zusammengesetzt ist aus einer Mischung von Ru0₂ oder 1r0₂ und Bleiborosilikatglas. Die Mischung wird vereinigt mit einem Trägermittel, z.B. einem organischen Siebdruckmittel, wie in Aceton-Toluol gelöste Äthylcellulose. Die resultierende Mischung, die das Trägermittel enthält, wird auf ein elektrisch nichtleitendes Substrat aufgebracht und dann in Luft eingebrannt.

Das US-Patent 3 324 049 beschreibt ein Cermet-Widerstandsmaterial, das 40 bis 99 Gew.-% eines Bleiborosilikatglases, 0,5 bis 20 Gew.-% eines Edelmetalls, wie Ag, Au, Pd, Pt, Rh, Ir, Os oder Ru und 0,5 bis 40 Gew.-% Mn0₂ oder Cu0 enthält. Das resultierende Widerstandsmaterial wird dann in Luft eingebrannt.

Das US-Patent 3 655 440 betrifft eine Widerstandszusammensetzung, die Ru0₂, lr0₂ oder PdO, ein glasiges Bleiborosilikat-Bindemittel und ein elektrisch nichtleitendes, Kristallwachstum steuerndes Mittel enthält, z.B. A10₃, das submikron kleine Inertteilchen enthält. Eine solche Widerstandszusammensetzung wird in Luft bei 975 bis 1025°C während einer Zeit von 45 Minuten bis 1 Stunde eingebrannt.

Das US-Patent 3 682 840 betrifft elektrische Widerstandszusammensetzungen, enthaltend Bleiruthenat und Mischungen daraus mit Ru0₂ in Verbindung mit Bleiborosilikat-Bindemittel.

Das US-Patent 4 065 743 betrifft einen glasigen Schmelz(Enamel)-Widerstand, der eine Glasfritte und elektrisch leitfähige Teilchen enthält. Solche elektrisch leitfähigen Teilchen enthalten Zinnoxid und Tantaloxid.

Das US-Patent 4 101 708 ist auf eine druckbare Zusammensetzung aus feinteiligem Pulver in einem inerten flüssigen Trägermittel gerichtet zur Herstellung von Filmwiderständen, die auf einem dielektrischen Substrat haften; solche Zusammensetzungen enthalten Ru0₂, ein Pb0 enthaltendes Glas, Nb₂0₅, CaF₂ und ein inertes Trägermittel.

Die deutsche Patentschrift 2115814 betrifft eine Widerstandspaste zum Einbrennen auf Keramik in Luft. Diese Widerstandspaste enthält BaRu0₃, SrRu0₃ und CaRu0₃ in einem Bleiborosilikatglas.

Es wurden auch Widerstandszusammensetzungen hergestellt, die Ag-Pd und/oder PdO, Ru0₂, 1r0₂ und die sogenannten «du Pont»-Pyrochlor-Verbindungen benutzen. Die Pyrochlor-Strukturen sind komplexe Oxide der allgemeinen Formel A₂B₂0₆-₇, wobei das grosse Kation A in achtfacher Koordination und das kleine Kation B in oktaedrischer Koordination vorliegen. Ihr Erfolg beruht hauptsächlich auf ihrer Stabilität in veränderbaren Atmosphären (reduzierend) und ihrer Fähigkeit, durch Vielfachsubstitution von Elementen ihre elektrischen Eigenschaften zu ändern. Beispiele von Pyrochlor-Verbindungen, die speziell in diesen Zusammensetzungen benutzt werden und in den US-Patenten 3 553 109, 3 560 410 und 3 583 931 (alle diese Patente umfassen Bleiborosilikat-Bindemittel) diskutiert wurden, enthalten B!₂R_{U2}0₇ und Pb₂Ru₂O_{7-x,} wobei 0 < x < 1 ist.

Die spezifischen Widerstände von verschiedenen Edelmetall-Oxiden (primär Pyrochlor-Verbindungen und einige Perowskite) wurden von K. Bube in Proceedings of Inter. Microel. Symp., Okt. 30./Nov. 1., 1972, Washington, D. C., ISHM, tabellarisch wie folgt zusammengesetzt:

Die Perowskit-Kristallstruktur wurde beschrieben von U. M. Goldsmith, Skrifter Norske Videnskaps - Akad., Oslo., I: Mat. Naturv. Kl. 2:8 (1926). In der Perowskit-Zusammensetzung AB0₃ liegt das A-Kation in zwölffacher Koordination mit Sauerstoff und das kleinere B-Kation in oktaedrischer Koordination vor. Die Perowskit-Struktur besitzt hohe Gitter-Energie und ist im allgemeinen eine sehr stabile Struktur.

Widerstandszusammensetzungen wurden im Siebdruck-Verfahren aufgebracht, die ein Einbrennen in oxidierender Atmosphäre (Luft) erfordern, welches die Benutzung von teuren Edelmetallen, wie Au, Ag, Pt und Pd notwendig macht. Das weniger teure Kupfer konnte nicht verwendet werden, weil Kupfer leicht oxidiert. Dementsprechend besteht eine Notwendigkeit für eine stabile kupferkompatible Widerstandszusammensetzung, die in einer nicht oxidierenden Atmosphäre, wie z.B. Stickstoff, aufgebrannt werden könnte.

Typische, früher verwendete Widerstandszusammensetzungen benutzen Bleiborosilikatglas-Bindemittel. Nach dem Einbrennen in Luft zersetzt sich in den Widerstandszusammensetzungen, die z.B. Strontiumruthenat in einem Bleiborosilikat-Bindemittel enthalten, das Strontiumruthenat zu Strontiumoxid, welches sich in dem Bindemittel löst, und Rutheniumoxid. Bei der vorliegenden Erfindung, wenn z.B. Strontiumruthenat in einem Strontiumborosilikat-Bindemittel unter Stickstoff eingebrannt wird, findet keine Zersetzung der elektrisch leitfähigen Komponente statt, d.h. das Strontiumruthenat bleibt unverändert.

### Zusammenfassung der Erfindung

Es ist eine Aufgabe der vorliegenden Erfindung, eine stabile kupferkompatible Widerstandszusammensetzung bereitzustellen, die in nicht oxidierender Atmosphäre eingebrannt werden kann.

Eine andere Aufgabe der vorliegenden Erfindung ist es, ein Dickfilm-Widerstandssystem bereitzustellen, welches eine Reproduzierbarkeit der Eigenschaften und eine verminderte Verarbeitungsempfindlichkeit besitzt.

Die vorliegende Erfindung betrifft eine Zusammensetzung zur Herstellung eines elektrischen Widerstandselementes, die aus einer elektrisch leitfähigen Komponente und einem Bindemittel zusammengesetzt ist.

Die elektrisch leitende Komponente enthält ein Edelmetalloxid der Formel A'₁₋ₓA"ₓB'_{1-y}B"_{y}O_{3,} wobei
A' = Sr oder Ba mit der Massgabe, dass wenn A' = Sr, dann ist A" ein oder mehrere Elemente aus der Gruppe Ba, La, Y, Ca und Na und wenn A' = Ba, dann ist A" ein oder mehrere Elemente aus der Gruppe Sr, La, Y, Ca und Na
B' = Ru
B" = eines oder mehrere der Elemente aus der Gruppe Ti, Cd, Zr, V und Co und
0≤x<0,2 und
0≤y<0,2 ist

Die Bindemittelkomponente enthält:
(i) 40 bis 75 Gew.-% C', wobei C' = Sr0 ist, wenn
   A' = Sr ist;
   C' = BaO, wenn A' = Ba ist und C' = Sr0 + BaO, wenn A' = Sr ist und A" = Ba ist oder wenn A' = Ba und A" = Sr ist
(ii) 20 bis 35 Gew.-% B₂0₃
(iii) 2 bis 15 Gew.-% Si0₂ und
(iv) 0,5 bis 6,5 Gew.-% ZnO.

Die vorliegende Erfindung betrifft auch ein Verfahren zur Herstellung eines elektrischen Widerstandselementes durch Erzeugung der vorbeschriebenen Zusammensetzung, Anpasten dieser Zusammensetzung mit einem organischen Trägermittel, Aufbringen der Paste im Siebdruckverfahren auf ein Substrat und Einbrennen.

Dabei kann die Bindemittelkomponente auch 0,1 bis 2,5 Gew.-% Al₂O₃ enthalten.

Die Bindemittelkomponente kann weiterhin 0,1 bis 1,5 Gew.-% eines oder mehrerer der folgenden Oxide enthalten:
Bi₂O_{3,} CuO, MgO, Nb₂0₅.

Die Bindemittelkomponente kann auch noch weiterhin 0,1 bis 1,5 Gew.-% Ti0₂ oder NaF enthalten. Gegebenenfalls kann die Bindemittelkomponente auch noch 5 bis 15 Gew.-% Ca0 enthalten.

### Detaillierte Beschreibung der Erfindung

Die Zusammensetzung zur Herstellung elektrischer Widerstandselemente gemäss der vorliegenden Erfindung enthält eine elektrisch leitfähige Metalloxid-Perowskitkomponente und eine Glasbindemittelkomponente.

Die elektrisch leitfähige Komponente wird durch die Formel
A'₁₋ₓA"ₓB'_{1-y}B"_{y}O₃ dargestellt, wobei

A' = Sr oder Ba mit der Massgabe, dass wenn A' = Sr, dann ist A" ein oder mehrere Elemente aus der Gruppe Ba, La, Y, Ca und Na und wenn A' = Ba, dann ist A" ein oder mehrere Elemente aus der Gruppe Sr, La, Y, Ca und Na,
B' = _{R}u
B" = eines oder mehrere der Elemente aus der Gruppe Ti, Cd, Zr, V und Co und
0≤x<0,2 und
0 ≤ y < 0,2 ist.

Bevorzugte Kombinationen von B'_{1-y}B"_{y} umfassen Ruo,sTio,_{z} und Ru_{0,9}Ti_{0,1}.

Bevorzugte elektrisch leitfähige Komponenten umfassen SrRuₒ,₈, Ti_{0,2}O_{3,} SrRu0₃ und SrRu_{0,9}Ti_{0,1}O₃. Kombinationen dieser Komponenten können ebenfalls benutzt werden, wie z.B. SrRu0₃ + SrRuₒ,ₛ/ Tio,z0₃ oder SrRu0₃ + SrRu_{0,9}Ti_{0,1}O₃. Andere nicht einschränkend zu behandelnde Beispiele für die leitfähigen Komponenten umfassen SrRu_{0,95}Cd_{0,05}O_{3,} Sr_{0,90}Na_{0,10}RuO_{3,} Sr_{0,90}Y_{0,10}RuO_{3,} Sr_{0,80}Na_{0,10}/ La_{0,10}RuO₃ und SrRuₒ,₈Tiₒ,₂0₃SrRu0₃, SrRuo,s/ Zro,₂0₃, SrRu_{0,9}Zr_{0,1}O_{3,} SrRu_{0,75}V_{0,25}O₃ und SrRu_{0,8}CO_{0,2}O₃.

Die Formel A'₁₋ₓA"ₓB'_{1-y}B"_{y}O₃ kann durch teilweise Substitution von A, B oder A und B (A = A' +A"; B = B' + B") geändert werden, wie oben beschrieben und durch Benutzung anderer Substitutionen. Nicht einschränkende Beispiele von Substitutionen (basierend auf den lonenradien und der Wertigkeit) von A und B sind folgende:

Die Bindemittelkomponente der vorliegenden Erfindung besitzt als Hauptbestandteile C', d.h. Sr0 oder Ba0 oder Sr0 + BaO, und B₂0₃, Si0₂ und Zn0 in den folgenden Mengen:

Zusätzlich kann die Bindemittelkomponente noch ein oder mehrere der folgenden Bestandteile umfassen:

Nicht einschränkende Beispiele von bevorzugten Zusammensetzungen der Bindemittelkomponente umfassen die folgenden:

Beispiele anderer, nicht einschränkender Zusammensetzungen der Bindemittelkomponente umfassen die folgenden:

Das Gewichts-%-Verhältnis von Bindemittelkomponente / elektrisch leitfähiger Komponente kann variieren von 25 bis 75 Gew.-% Bindemittelkomponente / 75 bis 25 Gew.-% elektrisch leitfähige Komponente, d.h. die Bindemittelkomponente kann z.B. 30, 35, 40, 50, 60, 65 oder 70 Gew.-% betragen.

Die Bindemittelkomponente und die elektrisch leitfähige Komponente werden mit einem geeigneten «organischen Trägermittel» vermischt. Ein organisches Trägermittel ist ein Medium, welches sich bei einer relativ niedrigen Temperatur (ungefähr 400 bis 500°C) verflüchtigt, ohne eine Reduktion anderer Pastenkomponenten zu verursachen. Ein organisches Trägermittel dient als Übertragungsmittel für das Siebdrucken. Ein organisches Trägermittel für die Benutzung in der vorliegenden Erfindung ist vorzugsweise ein Harz, z.B. ein Acrylsäureesterharz, vorzugsweise ein Isobutylmethacrylat, und ein Lösungsmittel, z.B. ein Alkohol, vorzugsweise Tridecylalkohol («TDA»). Das Harz kann irgendein Polymer sein, welches bei oder unterhalb 400°C in Stickstoff depolymerisiert. Andere Lösungsmittel, die verwendet werden können, sind Terpineol oder «TE-XANOL» der Firma Eastman Kodak. Das Lösungsmittel zur Benutzung der vorliegenden Erfindung kann irgendein Lösungsmittel sein, welches das betreffende Harz löst und welches einen geeigneten Dampfdruck aufweist, der im Einklang mit dem nachfolgenden Mahlen und Siebdrucken steht. In bevorzugter Ausführungsform besteht das organische Trägermittel aus 10 bis 30 Gew.-% Isobutylmethacrylat und 90 bis 70 Gew.-% TDA.

Die Bindemittelkomponente, die elektrisch leitfähige Komponente und das organische Trägermittel werden gemischt und im Siebdruckverfahren auf den Kupferanschluss auf ein geeignetes Substrat, z.B. aus 96% AI₂0₃, im Siebdruckverfahren aufgebracht und dann in einer Stickstoffatmosphäre bei einer Temperatur von z.B. 900°C eine geeignete Zeit, z.B. 7 Minuten, eingebrannt. Zur Bereitung der Zusammensetzung für die Herstellung elektrischer Widerstandselemente gemäss der vorliegenden Erfindung werden die elektrisch leitfähige Komponente, die Bindemittelkomponente und das organische Trägermittel zusammengebracht zur Bildung einer Paste. Die Paste wird dann zu der für die Siebdrucktechnik erforderlichen Feinheit gemahlen.

Es wird angenommen, dass die Bindemittelkomponente (Glasmatrix) der vorliegenden Erfindung die Zersetzung der elektrisch leitfähigen Komponente während des Einbrennens verhindert, d.h. die Kristallstruktur (physikalisch) und die chemische Zusammensetzung der elektrisch leitfähigen Komponente bleiben stabil und unverändert während des Einbrennens.

### Beispiele

### Beispiel 1: Bindemittel-Herstellung

Das Bindemittel wird synthetisiert unter Benutzung von analysenreinen Materialien, wobei jedes in Oxidform vorliegt mit Ausnahme der Strontium-, Barium- und Kupfer-Verbindungen, die als Carbonate vorliegen. Wenn die Zusammensetzung angesetzt wird, dann werden die einzelnen Komponenten eingewogen und 1 Stunde lang homogenisiert in einem V-Mischer (welches ein Trockenmischverfahren ist). Nachdem das Mischen fertig ist, werden die homogenisierten Pulver in einen Cyanit-Tiegel gebracht, in dem sie dann anschliessend geschmolzen werden. Die Bindemittel werden 1 Stunde lang bei 600°C vorerhitzt und dann in einen anderen Ofen überführt, in dem sie dann geschmolzen werden in einem Temperaturbereich von 1100 bis 1300°C während einer Zeit von 1 bis 1, 5 Stunden. Das geschmolzene Material wird bei Schmelztemperatur aus dem Ofen genommen und in eine Wanne aus rostfreiem Stahl, die mit deionisiertem Wasser gefüllt ist, abgegossen. Sobald die Schmelze mit dem Wasser in Berührung kommt, findet eine Verfestigung und ein Zerfall in Glasbröckchen statt (wobei die Grösse oder die thermische Spannung vorgegeben wird). Das deionisierte Wasser wird dekantiert und das Glas danach in eine keramische Kugelmühle mit Mahlzylindern aus Aluminiumoxid unter Zusatz von Isobutylalkohol gegeben. Die Gläser werden 24 Stunden gemahlen und dann nass gesiebt durch ein 200 mesh-Sieb. Nach dem Trocknen in einem explosionssicheren Konvektionsofen bei Raumtemperatur sind die Pulver fertig zur Charakterisierung und zum Einbringen in die Widerstandspaste. Die Teilchengrösse der Pulver beträgt 1 bis 2 µm. Die so hergestellten Bindemittelkomponenten sind dann solche, wie sie oben als Zusammensetzungen 1, 11 und III angegeben sind. Die Erweichungspunkte für die Zusammensetzungen 1, 11 und 111 wurden mit 625°C, 635°C und 660°C ermittelt. Andere Zusammensetzungen der Bindemittelkomponente, die entsprechend dem Beispiel 1 hergestellt sind, sind folgende:

### Beispiel 2: Herstellung der elektrisch leitfähigen Komponente

Die elektrisch leitfähigen Komponenten werden bereitet durch Ansetzen der entsprechenden Verbindung (z.B. SrRu0₃), Berechnen der äquimolaren Menge von z.B. SrC0₃ und Ru0₂, die gewogen werden müssen, um die Stöchiometrie sicherzustellen und letztendlich Wiegen der einzelnen Komponenten. Korrekturfaktoren für den Ru-Metallgehalt, den Wassergehalt und andere flüchtige Komponenten, die beim Glühen bei 600°C verlorengehen, sind ebenfalls in die Berechnung eingeschlossen. Ein ähnlicher Korrekturfaktor für den Glühverlust wurde ebenfalls in die Berechnung für die Gewichte der anderen Komponenten einbezogen, sofern notwendig. Das Ru0₂ hat eine Oberfläche von mehr als 70 m²/g, während die anderen Bestandteile eine Oberfläche von weniger als 5 m²/g haben. Die gewogenen Ausgangsmaterialien werden in einer Keramikkugelmühle mit Aluminiumoxid-Mahl-Einrichtungen 2 Stunden lang zusammen mit deionisiertem Wasser gemahlen, also einem Nass-Mahlverfahren unterworfen. Nach 2 Stunden wird die homogenisierte Aufschlämmung in Tröge aus rostfreiem Stahl gegossen und 24 Stunden bei 80°C getrocknet. Die getrocknete Mischung wird vor Kalzinierung durch ein 80 mesh-Sieb gesiebt.

Die gesiebten Pulver werden in Tiegel aus hochreinem Aluminiumoxid (Reinheit 99,8%) kalziniert, wobei dieser Schritt genau mikroprozessorgeregelt durchgeführt wird. Die Aufheiz- und Abkühlungsgeschwindigkeiten sind an sich nicht kritisch, sie betragen allgemein 500°C/Std. Die Haltezeiten bei den betreffenden Temperaturen (von 800 bis 1200°C, abhängend von der Verbindung) variieren zwischen 1 und 2 Stunden. Nach Beendigung der Kalzinierung werden die Pulver in einer Sweeco-Schwingmühle 2 Stunden gemahlen. Dies ist ein Hochenergie-Mahlverfahren, bei dem Aluminiumoxid-Mahlmittel und Isopropylalkohol benutzt werden. Die Peroswkite werden nass gesiebt (200 mesh) am Ende der Mahlstufe, bei Zimmertemperatur in einem Konvektionsofen (explosionssicher) getrocknet und für die Charakterisierung und die Einbringung in die Widerstandspaste vorbereitet.

Die elektrisch leitfähigen Komponenten, die nach dem vorbeschriebenen Verfahren hergestellt wurden, enthalten folgendes:

### Beispiel 3: Kombination von Bindemittelkomponenten elektrisch leitfähigen Komponenten

Die Bindemittelkomponenten, die in Übereinstimmung mit dem Beispiel 1 hergestellt werden, werden mit elektrisch leitfähigen Komponenten, die nach Beispiel 2 hergestellt werden, kombiniert zusammen mit einem organischen Trägermittel. Als organisches Trägermittel wird «ACRYLOID» B67, ein Harz (ein Isobutylmethacrylat) der Firma Rohm & Haas, Philadelphia, Pennsylvania, und Tridecylalkohol («TDA») im Gewichtsverhältnis 30 : 70 verwendet.

Die betreffenden Bindemittelkomponenten, die elektrisch leitfähigen Komponenten und das organische Trägermittel werden gewogen, um die gewünschte Pastenmischung herzustellen. Der Gehalt an Feststoffen (Bindemittel + elektrisch leitfähige Phase) wird bei 70 Gew.-%, bezogen auf das Gesamt-Pastengewicht, gehalten. Die Paste wird in einer Drei-Rollen-Mühle zu einer Feinheit von 10 µm gemahlen. Widerstandsprüfmuster werden im Siebdruckverfahren mit den folgenden Druck-Dicken aufgebracht: nass 29 bis 32 µm; gebrannt 10 bis 13 µm. Die Pasten werden dann entweder durch ein 325 mesh-Sieb mit 0,6 mil-emulsion oder durch ein 280 mesh-Sieb mit einer 0,5 mil-emulsion gedrückt. Die feuchten Drucke werden 5 bis 10 Minuten bei 150°C vor dem Einbrennen getrocknet.

Das Einbrennprofil war abhängig von der Zusammensetzung der Bindemittelkomponente, z.B. wurden Pasten, die die Zusammensetzung I enthielten, bei 850°C eingebrannt, während Pasten, die die Zusammensetzung II oder III enthielten, bei 900°C eingebrannt wurden. Die 850°C-Profillänge betrug 58 Minuten von 100°C zu 100°C, d.h. vom Ofeneingang bis zum Ofenausgang. Die Aufheizgeschwindigkeit betrug 45°C pro Minute, die Abkühlgeschwindigkeit 60°C pro Minute, und die Verweilzeit bei der Höchsttemperatur betrug 10 Minuten. Das 900°C-Profil hatte eine Dauer von 55 Minuten und 100°C zu 100°C, eine Aufheizgeschwindigkeit von 50°C pro Minute und eine Abkühlgeschwindigkeit von 60°C pro Minute, die Verweilzeit bei der Höchsttemperatur variierte zwischen 5 und 14 Minuten.

Verschiedene Kombinationen der oben beschriebenen Bindemittelkomponenten und elektrisch leitfähigen Komponenten zur Herstellung von Widerstandselementen und die resultierenden Eigenschaften nach dem Einbrennen in Stickstoff werden in den nachfolgenden Tabellen 9 und 10 wiedergegeben. Für Tabelle 9 wurde ein Einbrennen bei 850°C unter Stickstoff verwendet.

Besonders bewährt haben sich die nachfolgend aufgeführten drei Zusammensetzungen bei der Bindemittelkomponente, die durch die angegebenen Gewichtsprozente gekennzeichnet sind:
1. Bindemittelkomponente aus 51,7 Gew.-% SrO, 30,0 Gew.-% B₂0₅, 10,5 Gew.-% Si0₂, 1,1 Gew.-% A1₂0₃, 3,4 Gew.-% ZnO, 0,5 Gew.-% BJ₂0₃, 0,6 Gew.-% CuO, 0,7 Gew.-% MgO, 0,5 Gew.-% Nb₂0₅, 0,5 Gew.-% Ti0₂ und 0,5 Gew.-% NaF,
2. Bindemittelkomponente aus 55,2 Gew.-% SrO, 30 Gew.-% B₂0₃, 7,0 Gew.-% Si0₂, 1,1 Gew.- % Al₂O_{3,} 3,4 Gew.-% ZnO, 0,5 Gew.-% Bi₂0₃, 0,6 Gew.-% CuO, 0,7 Gew.-% MgO, 0,5 Gew.- % Nb₂0₅, 0,5 Gew.-% Ti0₂ und 0,5 Gew.-% NaF,
3. Bindemittelkomponente aus 56,6 Gew.-% SrO, 30,1 Gew.-% B₂0₃, 7,1 Gew.-% Si0₂, 0,5 Gew.-% A1₂0₃, 3,4 Gew.-% ZnO, 0,5 Gew.-% Bi₂0₃, 0,6 Gew.-% CuO, 0,7 Gew.-% Mg0 und 0,5 Gew.-% Nb₂0₃.

## Patentansprüche

1. Zusammensetzung zur Herstellung elektrischer Widerstandselemente, die eine elektrisch leitfähige Komponente (a) und eine Bindemittelkomponente (b) enthält, dadurch gekennzeichnet, dass die elektrisch leitfähige Komponente (a) ein Edelmetalloxid der allgemeinen Formel A'₁₋ₓA"ₓB'_{1-y}B"_{y}O₃ ist, wobei
A' = Sr oder Ba, mit der Massgabe, dass wenn
A' = Sr, dann ist A" eines oder mehrere der Elemente aus der Gruppe Ba, La, Y, Ca und Na
und wenn A' = Ba, dann ist A" eines oder mehrere der Elemente aus der Gruppe Sr, La, Y, Ca und Na
B' = Ru
B" = eines oder mehrere der Elemente aus der Gruppe Ti, Cd, Zr, V und Co ist, und wobei
0 ≤ x < 0,2 und
0≤y < 0,2 ist,
und dass die Bindemittelkomponente (b)
(i) 40 bis 75 Gew.-% C', wobei
C' = Sr0 ist, wenn A' = Sr ist
C' = BaO, wenn A' = Ba ist und
C' = Sr0 + BaO, wenn A' = Sr ist und A" = _{B}a ist oder wenn
A' = Ba und A" = Sr sind
(ii) 20 bis 35 Gew.-% B₂O₃
(iii) 2 bis 15 Gew.-% Si0₂ und
(iv) 0,5 bis 6,5 Gew.-% Zn0
enthält.

2. Zusammensetzung nach Anspruch 1, dadurch gekennzeichnet, dass die Bindemittelkomponente zusätzlich 0,1 bis 2,5 Gew.-% A1₂0₃ enthält.

3. Zusammensetzung nach Anspruch 1, dadurch gekennzeichnet, dass C' 42 bis 58 Gew.-% beträgt, B₂0₃ in einer Menge von 27 bis 31 Gew.-%, Si0₂ in einer Menge von 7 bis 11 Gew.-% und Zn0 in einer Menge von 2 bis 4 Gew.-% enthalten sind.

4. Zusammensetzung nach Anspruch 1, dadurch gekennzeichnet, dass die Bindemittelkomponente zusätzlich 0,1 bis 1,5% eines oder mehrerer der Oxide der Gruppe Bi₂O_{3,} CuO, Mg0 und Nb₂0₅ enthält.

5. Zusammensetzung nach Anspruch 1, dadurch gekennzeichnet, dass die Bindemittelkomponente zusätzlich 0,1 bis 1,5 Gew.-% Ti0₂ oder NaF enthält.

6. Zusammensetzung nach Anspruch 1, dadurch gekennzeichnet, dass die Bindemittelkomponente zusätzlich 5 bis 15 Gew.-% Ca0 enthält.

7. Zusammensetzung nach Anspruch 1, dadurch gekennzeichnet, dass die elektrisch leitfähige Komponente aus einem der folgenden Oxide besteht: SrRu0₃, SrRu_{0,8}Ti_{0,2}O_{3,} SrRu_{0,9}Ti_{0,1}O_{3,} SrRu_{0,95}/ Cdo,₀₅0₃, Sr_{0,9}Ba_{0,1}RuO_{3,} Sr_{0,9}Y_{0,1}RuO_{3,} Sr_{0,8}Na_{0,1}/ Laₒ,ᵢRu0₃, SrRu_{0,8}Zr_{0,2}O_{3,} SrRu_{0,9}Zr_{0,1}O_{3,} SrRuo,₇₅/ V₀,₂₅0₃, SrRu_{0,8}CO_{0,2}O₃ und SrRu_{0,8}Ti_{0,1}O₃.

8. Zusammensetzung nach Anspruch 1, dadurch gekennzeichnet, dass sie ein organisches Trägermittel enthält, vorzugsweise eine Mischung aus einem Acrylsäureesterharz und einem Alkohol, insbesondere Isobutylmethacrylat und Tridecylalkohol. 9. Verfahren zur Herstellung eines elektrischen Widerstandselements durch Aufdrucken einer Paste und Einbrennen dieser Paste auf einem Substrat, dadurch gekennzeichnet, dass eine elektrisch leitfähige Komponente (a), die ein Edelmetalloxid der allgemeinen Formel A'₁₋ₓA"ₓB'_{1-y}B"_{y}O₃ ist, wobei
A' = Sr oder Ba, mit der Massgabe, dass wenn
A' = Sr, dann ist A" eines oder mehrere der Elemente aus der Gruppe Ba, La, Y, Ca und Na,
und wenn A' = Ba, dann ist A" eines oder mehrere der Elemente aus der Gruppe Sr, La, Y, Ca und Na
B' = _{R}u
B" = eines oder mehrere der Elemente aus der Gruppe Ti, Cd, Zr, V und Co ist, und wobei
0≤ x < 0,2 und
0 ≤ y < 0,2 ist
und eine Bindemittelkomponente (b), die
(i) 40 bis 75 Gew.-% C', wobei
C' = Sr0 ist, wenn A' = Sr ist
C' = BaO, wenn A' = Ba ist und
C' = Sr0 + BaO, wenn A' = Sr ist und A" = Ba ist oder wenn
A' = Ba und A" = Sr sind
(ii) 20 bis 35 Gew.-% B₂0₃
(iii) 2 bis 15 Gew.-% Si0₂ und
(iv) 0,5 bis 6,5 Gew.-% Zn0 enthält
mit einem organischen Trägermittel zu einer Paste vermischt diese Paste im Siebdruckverfahren auf ein Substrat aufgedruckt und leitend eingebrannt wird.

10. Verfahren nach Anspruch 9, dadurch gekennzeichnet, dass die Paste vor dem Aufdrucken im Siebdruckverfahren gemahlen wird.

11. Verfahren nach Anspruch 9, dadurch gekennzeichnet, dass die Paste auf einen Kupferanschluss aufgedruckt wird.

12. Verfahren nach Anspruch 9 oder 11, dadurch gekennzeichnet, dass als Substrat ein Al₂O₃-Substrat verwendet wird.

13. Verfahren nach einem oder mehreren der Ansprüche 1 bis 12, dadurch gekennzeichnet, dass die Paste in einer Stickstoffatmosphäre eingebrannt wird.

## Claims

1. Composition for the production of electrical resistance elements, which comprises an electrically conductive component (a) and a binder component (b), characterised in that the electrically conductive component (a) is a precious metal oxide of the general formula in which
A' = Sr or Ba, with the proviso that if A' = Sr, then A" is one or more of the elements from the group Ba, La, Y, Ca and Na and
if A' = Ba then A" is one or more of the elements from the group Sr, La, Y, Ca and Na
B' = Ru
B" = one or more of the elements from the group Ti, Cd, Zr, V and Co, and
0 ≤ x < 0.2 and
0 ≤ y < 0.2,
and that the binder component (b) contains
(i) 40 to 75 weight % of C', wherein
C' = SrO, if A' = Sr
C' = BaO if A' = Ba and
C' = SrO + BaO if A' = Sr and A" = Ba or if A' = Ba and A" = Sr
(ii) 20 to 35 weight % of B₂0₃
(iii) 2 to 15 weight % of SiO_{z}, and
(iv) 0.5 to 6.5 weight % of ZnO.

2. Composition according to claim 1, characterised in that the binder component additionally contains 0.1 to 2.5 weight % of AI₂0₃.

3. Composition according to claim 1, characterised in that C' amounts to 42 to 58 weight % pon- deral, B₂0₃ is contained in a quantity of 27 to 31 weight %, Si0₂ is contained in a quantity of 7 to 11 weight % and ZnO is contained in a quantity of 2 to 4 weight %.

4. Composition according to claim 1, characterised in that the binder component additionally contains 0.1 to 1.5% of one or more of the oxides of the group Bi₃0₃, CuO, MgO and Nbz0₅.

5. Composition according to claim 1, characterised in that the binder component additionally contains 0.1 to 1.5 weight % of Ti0₂ or NaF.

6. Composition according to claim 1, characterised in that the binder component additionally contains 5 to 15 weight % of CaO.

7. Composition according to claim 1, characterised in that the electrically conductive component is composed of one of the following oxides: SrRu0₃, SrRu_{0,8}Ti_{0,2}O_{3,} SrRu_{0,9}Ti_{0,1}O_{3,} SrRu_{0,95}Cd_{0,05}O_{3,} Sr_{0,9}Ba_{0,1}RuO_{3,} Sr_{0,9}Y_{0,1}RuO_{3,} Sr_{0,8}Na_{0,1}La_{0,1}RuO_{3,} SrRu_{0,8}Zr_{0,2}O_{3,} SrRuo,gZro,₁0₃, SrRu_{0,75}V_{0,25}O_{3,} SrRu_{0,8}CO_{0,2}O₃ und SrRu_{0,8}Ti_{0,1}Zr_{0,1}O₃-

8. Composition according to claim 1, characterised in that it contains an organic carrier medium, preferably a mixture of an acrylic acid ester resin and an alcohol, especially isobutylmethacrylate and tridecyl alcohol.

9. Process for the production of an electrical resistance element by imprinting of a paste and firing this paste on a substrate, characterised in that an electrically conductive component (a) which is a precious metal oxide having the general formula in which
A' = Sr or Ba, with the proviso that when A' = Sr, A" is then one or more of the elements from the group Ba, La, Y, Ca and Na and when
A' = Ba, A" is then one or more of the elements from the group Sr, La, Y, Ca and Na,
B' = Ru
B" = one or more of the elements from the group Ti, Cd, Zr, V and Co,
0≤x<0.2 and
0 ≤ y < 0.2
and a binder component (b) which contains
(i) 40 to 75 weight % of C', in which
C' = SrO if A' = Sr,
C' = BaO if A' = Ba and
C' = SrO + BaO if A' = Sr and A" = Ba or if A' = Ba and A" = Sr
(ii) 20 to 35 weight % of B₂0₃
(iii) 2 to 15 weight % of Si0₂, and
(iv) 0.5 to 6.5 weight % of ZnO,
are mixed into a paste with an organic carrier medium, this paste being applied on a substrate by the screen printing process and fired to form a conductor.

10. Process according to claim 9, characterised in that the paste is milled prior to being printed on by the screen printing process.

11. Process according to claim 9, characterised in that the paste is printed on to a copper connector.

12. Process according to claim or 11, characterised in that an A1₂0₃ substrate is utilised as the substrate.

13. Process according to one or more of the claims 1 to 1 2, characterised in that the paste is fired in a nitrogen atmosphere.

## Revendications

1. Composition pour fabriquer des éléments résistants électriques, qui contient un composant conducteur électrique (a) et un composant formant liant (b), caractérisée en ce que le composant conducteur (a) est un oxyde de métal noble de la formule générale A'₁₋ₓA"ₓB'_{1-y}B"_{y}O₃, où
A' = Sr ou Ba, étant entendu que lorsque A' = Sr, A" est formé d'un ou plusieurs des éléments du groupe Ba, La, Y, Ca et Na et, lorsque A' = Ba, A" est formé d'un ou plusieurs des éléments du groupe Sr, La, Y, Ca et Na
B' = Ru
B" = un ou plusieurs des éléments du groupe Ti, Cd, Zr, V et Co et où
0 < x < 0,2 et 0 < y < 0,2,
et que le composant liant (b) contient
(i) 40 à 75% en poids de C', étant entendu que C' = SrO lorsque A' = Sr, C' = BaO lorsque A' = Ba et C' = SrO + BaO lorsque A' = Sr et A" = Ba ou lorsque A' = Ba et A" = Sr
(ii) 20 à 35% en poids de B₂0₃
(iii) 2 à 15% en poids de Si0₂ et
(iv) 0,5 à 6,5% en poids de ZnO.

2. Composition selon la revendication 1, caractérisée en ce que le composant liant contient en outre 0,1 à 2,5% en poids de AI₂0₃.

3. Composition selon la revendication 1, caractérisée en ce que C' représente 42 à 58% en poids, B₂0₃ est contenu en une quantité de 27 à 31 % en poids, Si0₂ en une quantité de 7 à 11 % en poids et ZnO en une quantité de 2 à 4% en poids.

4. Composition selon la revendication 1, caractérisée en ce que le composant liant contient en outre 0,1 à 1,5% d'un ou plusieurs des oxydes du groupe Bi₂0₃, CuO, MgO et Nb₂O₅·

5. Composition selon la revendication 1, caractérisée en ce que le composant liant contient en outre 0,1 à 1,5% en poids de Ti0₂ ou NaF.

6. Composition selon la revendication 1, caractérisée en ce que le composant liant contient en outre 5 à 15% en poids de CaO.

7. Composition selon la revendication 1, caractérisée en ce que le composant conducteur électrique est formé d'un des oxydes suivants: SrRu0₃, SrRuo,sTio,₂0₃, SrRu_{0,9}Ti_{0,1}O_{3,} SrRuo,₉₅Cdo,o₅0₃, Sr_{0,9}Ba_{0,1}RuO_{3,} Sr_{0,9}y_{0,1}RuO_{3,} Sr_{0,8}Na_{0,1}La_{0,1}RuO_{3,} SrRu_{0,8}Zr_{0,2}O_{3,} SrRuo,gZro,₁0₃, SrRu_{0,75}V_{0,25}O_{3,} SrRu_{0,8}CO_{0,2}O₃ et SrRu_{0,8}Ti_{0,1}Zr_{0,1}O₃.

8. Composition selon la revendication 1, caractérisée en ce qu'elle contient un porteur organique, de préférence un mélange d'une résine d'acrylate et d'un alcool, en particulier de méthacrylate isobutyli- que et d'alcool tridécylique.

9. Procédé pour fabriquer un élément résistant électrique par dépose d'une pâte et cuisson de cette pâte sur un substrat, caractérisé en ce qu'il consiste à mélanger un composant conducteur électrique (a), lequel est un oxyde de métal noble de la formule générale A'₁₋ₓA"ₓB'_{1-y}B"_{y}O₃ où
A' = Sr ou Ba, étant entendu que lorsque A' = Sr, A" est formé d'un ou plusieurs des éléments du groupe Ba, La, Y, Ca et Na et, lorsque A' = Ba, A" est formé d'un ou plusieurs des éléments du groupe Sr, La, Y, Ca et Na
B' = Ru
B" = un ou plusieurs des éléments du groupe Ti, Cd, Zr, V et Co et où
0 < x < 0,2 et 0 < y < 0,2,
et un composant formant liant (b), lequel contient
(i) 40 à 75% en poids de C', étant entendu que C' = SrO lorsque A' = Sr, C' = BaO lorsque A' = Ba et C' = SrO + BaO lorsque A' = Sr et A" = Ba ou lorsque A' = Ba et A" = Sr
(ii) 20 à 35% en poids de B₂0₃
(iii) 2 à 15% en poids de Si0₂ et
(iv) 0,5 à 6,5% en poids de ZnO
avec un porteur organique, de manière à obtenir une pâte, à déposer cette pâte par sérigraphie sur un substrat et à la soumettre à une cuisson, produisant l'établissement d'une liaison électrique avec le substrat.

10. Procédé selon la revendication 9, caractérisé en ce que la pâte est moulue avant sa dépose par sérigraphie.

11. Procédé selon la revendication 9, caractérisé en ce que la pâte est déposée sur une borne en cuivre.

12. Procédé selon la revendication 9 ou 11, caractérisé en ce que le substrat et en A1₂0₃.

13. Procédé selon une ou plusieurs des revendications 9 à 12, caractérisé en ce que la cuisson de la pâte s'effectue sous atmosphère d'azote.
